# EUROPÄISCHE PATENTSCHRIFT

(11) **EP 0 214 097 B1**
(45) Veröffentlichungstag und Bekanntmachung des Hinweises auf die Patenterteilung: **27.12.1989**
(21) Anmeldenummer: 86810368.0
(22) Anmeldetag: 18.08.1986
(51) Int. Cl.: C23C 18/28, C23C 18/30

(54) **Mischung aus Olefin und Dibenzalaceton-Palladiumkomplex und deren Verwendung**
Mixture of an olefin and dibenzal acetone palladium complex and its use
Mélange d'oléfine et de complexe dibenzalacétone-palladium et son utilisation

(30) Priorität: 23.08.1985 CH 3645/85
(43) Veröffentlichungstag der Anmeldung: 11.03.1987
(73) Patentinhaber: CIBA-GEIGY AG, 4002 Basel (CH)
(72) Erfinder: Finter, Jürgen, Dr., D-7800 Freiburg/Br. (DE)

(56) Entgegenhaltungen:
- EP-A- 0 043 485
- DE-A- 2 451 217
- DE-A- 3 324 767
- DE-A- 3 326 508

## Beschreibung

Die Erfindung betrifft eine Mischung aus mindestens einer nichtflüchtigen Substanz mit mindestens einer olefinischen Doppelbindung und einem Dibenzalaceton-Palladiumkomplex und deren Verwendung zur stromlosen Metallabscheidung.

Aus der DE-OS-2 451 217 ist es bekannt, dass Lösungen von Komplexen aus Palladium, Triphenylphosphit und einer olefinisch oder acetylenisch ungesättigten organischen Verbindung mit 3 - 16 C-Atomen oder von Palladium-Dibenzalaceton-Komplexen für die stromlose Metallabscheidung auf Substraten, wie Metallen, oxidierten Metallen und Kunststoffen, eingesetzt werden können. Dabei werden die zu beschichtenden Substrate ein oder mehrere Male in eine Lösung der Palladium-Komplexe getaucht, bevorzugt in Benzol- oder Toluol-Lösungen, und auf 100 - 300°C erhitzt, wobei Palladium auf der Substrat-Oberfläche abgeschieden wird. Die so beschichteten Substrate eignen sich zur stromlosen Metallabscheidung. In der EP-A-0 125 617 sind Mischungen aus Polymeren und Palladiumkomplexen beschrieben. Durch thermische Behandlung solcher Mischungen wird die Bildung von nullwertigem Palladium erzielt.

Ein Gegenstand der Erfindung ist eine Mischung enthaltend
a) mindestens eine nichtflüchtige Substanz mit mindestens einer olefinischen Doppelbindung und
b) mindestens einen Palladiumkomplex der Formel worin R₁ HO-(-CₘH₂ₘ-O-)-_{n,} wobei m für eine Zahl von 2 - 6 und n für eine Zahl von 0 - 20 steht, -O-CH₂CHOHCH₂OH oder ist oder unabhängig die Bedeutung von R₂ hat und
   R₂ ein Wasserstoffatom, C₁-₄-Alkyl, Ci-₄-Alkoxy, Halogen, C₆₋₁₀-Aryl, C₇-₈-Aralkyl oder C₇₋₈-Alkaryl bedeuten,
   R₃ ein Wasserstoffatom oder C₁₋₄-Alkyl ist oder die beiden R₃ zusammen eine Polymethylenkette mit 2 - 4 C-Atomen bilden und
   q eine rationale Zahl von 1 bis 3,5 darstellt.

In der Gruppe HO-(-CₘH₂ₘ-O-)-ₙ ist m bevorzugt eine Zahl von 2 bis 4 und n bevorzugt eine Zahl von 0 bis 10, besonders 0 bis 6. Insbesondere bedeutet die Gruppe CₘH₂ₘ Ethylen, 1,2- oder 1,3-Propylen oder 1,4-Butylen.

Die Verbindungen der Formel I können auch in Form von Gemischen von Palladiumkomplexen mit unterschiedlicher Bedeutung von q vorliegen. q ist vorzugsweise eine rationale Zahl von 2 bis 3,5.

Alkyl- und Alkoxygruppen R₂ und Alkylgruppen R₃ können geradkettig oder verzweigt sein. Als Beispiele seien genannt: Methyl, Ethyl, n-Propyl, Isopropyl, n-Butyl und sek.-Butyl; Methoxy, Ethoxy, n-Propoxy, n-Butoxy und sek.-Butoxy. Als Halogenatome R₂ kommen vor allem Brom- und Chloratome in Betracht. Bedeutet R₂ Aryl, so handelt es sich zum Beispiel um 1- oder 2-Naphthyl und besonders Phenyl. Beispiele von definitionsgemässen Aralkyl- oder Alkarylgruppen R₂ sind Benzyl, a-und β-Phenylethyl, Methylbenzyl, Tolyl, Xylyl und Ethylphenyl.

Bevorzugt stellen R₂ und R₃ je ein Wasserstoffatom dar. R₁ ist vorzugsweise in m,m'- und insbesondere p,p'-Stellung gebunden und stellt bevorzugt H, OH oder dar. Besonders bevorzugt sind Verbindungen der Formel I, worin Ri H, OH oder darstellt und R₂ und R₃ je ein Wasserstoffatom sind.

Die Verbindungen der Formel I können nach an sich bekannten Verfahren hergestellt werden [vgl. z. B. J. Chem. Soc. D, 1970, 1065 und US-PS-4 347 232], indem man q Mol einer Verbindung der Formel II In Gegenwart einer Base und gegebenenfalls eines H-Donors mit einem löslichen Palladiumsalz umsetzt. Dabei haben Ri, R₂, R₃ und q die unter Formel 1 angegebene Bedeutung.

Als Basen können z. B. Alkalimetallsalze aliphatischer Monocarbonsäuren, besonders Kalium- und Natriumacetat, verwendet werden. Geeignete Palladiumsalze sind beispielsweise PdBr₂, PdC1₂ und Na₂PdCl₄. Besonders bevorzugt verwendet man Na₂PdCla und vor allem PdC1₂. Die Umsetzung wird zweckmässig in einem organischen Lösungsmittel durchgeführt, das gleichzeitig auch als H-Donor fungiert. Dazu eignen sich z. B. Alkanole mit bis zu 6 C-Atomen, vor allem Ethanol und besonders bevorzugt Methanol.

Die Verbindungen der Formel II sind bekannt oder können auf an sich bekannte Weise hergestellt werden, beispielsweise analog dem in der US-PS-3 295 974 beschriebenen Verfahren.

Das Gewichtsverhältnis von Komponente (a) zu Komponente (b) in der erfindungsgemässen Mischung kann 100 : 1 bis 1 : 20, bevorzugt 10 : 1 bis 1 : 10, besonders 5 : 1 bis 1 : 5 und insbesondere 3 : 1 bis 1 : 3 betragen. Als Komponente (a) sind monomere, oligomere und polymere Substanzen geeignet, die mindestens eine olefinische Doppelbindung enthalten. Sie können flüssig, flüssig-viskos oder fest sein. Flüssige und flüssigviskose Substanzen werden zweckmässig zusammen mit einem Bindemittel verwendet.

Die Komponente a) kann z. B. ein Cs-C₂o-Alken, C₅-C₁₂-Cycloalken, ein olefinisch ungesättigter Alkohol oder Amid mit 3 bis 12 C-Atomen, eine olefinische ungesättigte Carbonsäure oder Carbonsäurederivate mit 3 bis 30 C-Atomen, ein Polybutadien oder Polyisopren, ein ungesättigter Polyester oder ein Polymer mit olefinischen Seitengruppen sein.

Bevorzugt ist Komponente a) ein Acrylsäure- oder Methacrylsäureester oder -amid, ein gegebenenfalls Ci-C₄- alkylsubstituierter Maleinsäureester, -anhydrid, -imid oder -amid, ein Allylether oder Allylamid, ein Polymaleinsäureester, ein Polybutadien oder Polyisopren oder ein Polyolefin mit Dimethylmaleinimidgruppen in Seitengruppen. Insbesondere ist Komponente a) ein mit Amino-, Hydroxyl- oder Carboxylgruppen funktionalisiertes Polybutadien oder Polyisopren mit einem Molekulargewicht von 5 000 - 40 000, besonders 10 000 - 40 000.

Das Alken enthält bevorzugt 5 bis 12 C-Atome und 1 bis 3 Doppelbindungen. Beispiele sind Penten, Pentadien, Hexen, Hexadien, Hepten, Octen, Decen und Dodecen.

Beispiele für Cycloalken sind Cyclopenten, Cyclopentadien, Cyclohexen, Cyclohexadien, Cyclohepten, Cycloheptatrien, Cycloocten, Cyclooctadien, Cyclooctatrien, Cyclodecen und Cyclododecen.

Olefinisch ungesättigte Alkohole oder Amide enthalten vorzugsweise 3 bis 6 C-Atome. Insbesondere handelt es sich um Allylalkohole und Allyamine. Geeignet sind auch Allylether mit bevorzugt 4 bis 12 C-Atomen und Allylester mit bevorzugt 5 bis 12 C-Atomen.

Ungesättigte Carbonsäuren bzw. Carbonsäurederivate enthalten bevorzugt 3 bis 18 C-Atome. Es kann sich um Mono- oder Polycarbonsäuren mit vorzugsweise 1 bis 3 Carboxylgruppen handeln. Beispiele für solche Carbonsäuren sind Acrylsäure, Methacrylsäure, Crotonsäure, Maleinsäure, Methyl- oder Dimethylmaleinsäure, Fumarsäure. Als Derivate sind Ester mit vorzugsweise 1 bis 12 C-Atomen in der Estergruppe, Amide, Anhydride und Imide geeignet. Die Amide und Imide können mit C₁-C₁₂-Alkyl substituiert sein.

Bevorzugte Ester sind Acrylsäureester und Methacrylsäureester von Alkoholen mit 1 bis 12 C-Atomen und vorzugsweise 1 bis 6 Hydroxylgruppen. Geeignete Alkohole sind C₁-C₁₂-Alkanole, C₂-Cs-Alkandiole, Trimethylolpropan, Pentaerythrit, Poly(oxaalkylen)diole mit 2 bis 6 C-Atomen in der Alkylengruppe, Bisphenole und Novolake. Geeignete Ester sind auch die Umsetzungsprodukte von Glycidylverbindungen mit (Meth)Acrylsäure.

Bei den Polybutadienen und Polyisoprenen kann es sich um oligomere oder polymere Homo- oder Copolymerisate handeln. Geeignete Monomere für Copolymerisate sind besonders Acrylnitril und Styrol.

Geeignete ungesättigte Polyester leiten sich insbesondere von Maleinsäure und C₂-C₁₆-Diolen ab.

Bei Polymeren mit olefinischen Seitengruppen kann es sich zum Beispiel um solche handeln, die eine Acryl-oder Methacrylgruppe als Seitengruppe aufweisen. Beispiele sind z. B. Ester von Polyvinylalkohol oder Polyacrylsäure bzw. Methacrylsäure, die mit (Meth)Acryläureaikandiolmonoestern verestert sind. Weitere geeignete Polymere mit olefinischer Seitengruppe sind solche, die eine Maleinimidylgruppe der Formel enthalten, worin R' und R" unabhängig voneinander z. B. ein Wasserstoffatom oder C₁-C₄-Alkyl sind. Solche Polymere sind z. B. in der US-PS-4 079 041 beschrieben.

Die Komponente (a) kann auch die Funktion eines Bindemittels besitzen. Die erfindungsgemässe Mischung kann auch zusätzlich ein Bindemittel enthalten. Solche Mischungen enthalten bevorzugt 99,8 bis 40 Gew.-%, besonders 99 bis 60 Gew.-%, insbesondere 90 bis 70 Gew.-% Bindemittel, 0,1 bis 30 Gew.-%, besonders 0,5 bis 20 Gew.-% insbesondere 5 bis 15 Gew.-% der Komponente (a), und 0,1 bis 30 Gew.-%, besonders 0,5 bis 20 Gew.-%, insbesondere 5 bis 15 Gew.-% der Komponente (b).

Das Bindemittel kann ein duroplastisches oder thermoplastisches Polymer sein. Beispiele sind:
1. Polymere, die sich von einfach oder doppelt ungesättigten Kohlenwasserstoffen ableiten, wie Polyolefine, wie z. B. Polyethylen, das gegebenenfalls vernetzt sein kann, Polypropylen, Polyisobutylen, Polymethylbuten-1, Polymethylpenten-1, Polybuten-1, Polyisopren, Polybutadien, Polystyrol, Polyisobutylen, Copolymere der den genannten Homopolymeren zugrundeliegenden Monomeren, wie Ethylen-Propylen-Copolymere, Propylen-Buten-1-Copolymere, Propylen-Isobutylen-Copolymere, sowie Terpolymere von Ethylen und Propylen mit einem Dien, wie z. B. Hexadien, Dicyclopentadien oder Ethylidennorbornen; Mischungen der oben genannten Homopolymeren, wie beispielsweise Gemische von Polypropylen und Polyethylen, Polypropylen und Poly-Buten-1, Polypropylen und Polyisobutylen.
2. Halogenhaftige Vinylpolymere, wie Polyvinylchlorid, Polyvinylidenchlorid, Polyvinylfluorid, aber auch Polychloropren und Chlorkautschuke.
3. Polymere, die sich von a,ß-ungesättigten Säuren und deren Derivaten ableiten, wie Polyacrylate und Polymethacrylate, Polyacrylamide und Polyacrylnitril, sowie deren Copolymere mit anderen Vinylverbindungen, wie Acrylnitril/Butadien/Styroi-, Acrylnitril/Styrol- und Acrylnitril/Styrol/Acrylester-Copolymerisate.
4. Polymere, die sich von ungesättigten Alkoholen und Aminen bzw. deren Acylderivaten oder Acetalen ableiten, wie Polyvinylalkohol, Polyvinylacetat-, -stearat, -benzoat, -maleat, Polyvinylbutyral, Polyallylphthalat, Polyallylmelamin und deren Copolymere mit anderen Vinylverbindungen, wie ÄthylenNinylacetat-Copolymere.
5. Homo- und Copolymere, die sich von Epoxiden ableiten, wie Polyethylenoxid oder die Polymerisate, die sich von Polyglycidylverbindungen ableiten.
6. Polyacetale, wie Polyoxymethylen und Polyoxyethylen, sowie solche Polyoxymethylene, die als Comonomeres Ethylenoxyd enthalten.
7. Polyphenylenoxyde.
8. Polyurethane, Polyimide und Polyharnstoffe.
9. Polycarbonate.
10. Polysulfone.
11. Polyamide und Copolyamide, die sich von Diaminen und Dicarbonsäuren und/oder von Aminocarbonsäuren oder den entsprechenden Lactamen ableiten, wie Polyamid 6, Polyamid 6/6, Polyamid 6/10, Polyamid 11 und Polyamid 12.
12. Vernetzte Polymerisate, die sich von Aldehyden einerseits und Phenolen, Harnstoffen und Melaminen andererseits ableiten, wie Phenol-Formaldehyd-, Harnstoff-Formaldehyd- und Melamin-Formaldehydharze.
13. Alkydharze, wie Glycerin-Phthalsäure-Harze und deren Gemische mit Melamin-Formaldehydharzen.
14. Ungesättigte Polyesterharze, die sich z. B. von Copolyestern gesättigter und ungesättigter Dicarbonsäuren mit mehrwertigen Alkoholen, sowie Vinylverbindungen als Vernetzungsmittel ableiten.
15. Natürliche Polymere, wie Cellulose, Gummi, sowie deren polymerhomolog chemisch abgewandelte Derivate, wie Celluloseacetate, -propionate und -butyrate, bzw. die Celluloseether, wie Methylcellulose.
16. Thermoplastische Polyester, sowie Gemische der zuvor genannten Polymeren.

Bevorzugte Bindemittel sind z. B. ein Epoxidharz, ein ungesättigter Polyester, ein Polyacrylat oder -methacrylat, ein Polyimid, ein Polyurethan, ein Polyolefin, ein Polyamid oder ein Polyester.

Besonders bevorzugt ist das Bindemittel (c) ein Epoxidharz oder ein Epoxidharzgemisch mit (d) einem hitzeaktivierbaren Härter und/oder einem Härtungskatalysator.

Als Epoxidharze (c) kommen vor allem solche mit durchschnittlich mehr als einer an ein Heteroatom, z. B. an ein S- und vorzugsweise an ein O- oder N-Atom, gebundenen Gruppe der Formel III in Betracht, wobei Q und Q₂ je ein Wasserstoffatom und 0₁ ein Wasserstoffatom oder eine Methylgruppe bedeuten oder 0 und 0₂ zusammen -CH₂CH₂- oder -CH₂CH₂CH₂- und 0₁ ein Wasserstoffatom bedeuten.

Als Beispiele solcher Harze seien Polyglycidyl- und Poly(ß-methylglycidyl)ester genannt, die sich von aliphatischen, cycloaliphatischen oder aromatischen Polycarbonsäuren ableiten. Beispiele geeigneter Polycarbonsäuren sind Bernsteinsäure, Glutarsäure, Adipinsäsure, Pimelinsäure, Korksäure, Azelainsäure, Sebacinsäure, dimerisierte oder trimerisierte Linolsäure, Tetrahydrophthalsäure, 4-Methyltetrahydrophthalsäure, Hexahydrophthalsäure, 4-Methylhexahydrophthalsäure, Phthalsäure, lso- und Terephthalsäure.

Weitere Beispiele sind Polyglycidyl- und Poly(ß-methylglycidyl)ether, die durch Umsetzung einer mindestens zwei alkoholische und/oder phenolische Hydroxylgruppen pro Molekül enthaltenden Verbindung mit Epichlorhydrin oder mit Allylchlorid und anschliessende Epoxidierung mit Persäuren erhalten werden.

Geeignete Polyole sind z. B. Äthylenglykol, Diethylenglykol, Poly(oxyethylen)glykole, Propan-1,2-diol, Poly(oxypropylen)glykole, Propan-1,3-diol, Butan-1,4-diol, Poly(oxytetramethylen)glykole, Pentan-1,5-diol, Hexan-2,4,6-triol, Glycerin, 1,1,1-Trimethylolpropan, Pentaerythrit und Sorbit; Resorcit, Chinit, Bis-(4-hydroxy-cyclohexyl)methan, 2,2-Bis-(4-hydroxycyclohexyl)propan und 1,1-Bis-(hydroxymethyl)cyclohex-3-en; N,N-Bis(2-hydroxyethyl)anilin und 4,4'-Bis(2-hydroxyethylamino)diphenylmethan; Resorcin, Hydrochinon, Bis-(4-hydroxyphenyl)methan (Bisphenol F), 2,2-Bis(4-hydroxyphenyl)propan (Bisphenol A), 2,2-Bis(4-hydroxy-3,5-dibromphenyl)propan (Tetrabrombisphenol A), 1,1,2,2-Tetrakis(4-hydroxyphenyl)ethan, 4,4'-Dihydroxybiphenyl, Bis-(4-hydroxyphenyl)sulfon sowie Novolake aus Formaldehyd oder Acetaldehyd und Phenol, Chlorphenol oder Alkylphenolen mit bis zu 9 C-Atomen im Alkyl, besonders Kresol- und Phenol-Novolake.

Als Poly(N-glycidyl)-Verbindungen kommen durch Dehydrochlorierung von Umsetzungsprodukten aus Epichlorhydrin und Aminen mit mindestens zwei Aminwasserstoffatomen erhaltene Produkte in Betracht. Geeignete Amine sind z. B. Anilin, n-Butylamin, Bis-(4-aminophenyl)methan, 1,3- und 1,4-Xylylendiamin, 1,3- und 1,4-Bis(aminomethyl)cyclohexan und Bis(4-methylaminophenyl)methan. Triglycidylisocyanurat, N,N'-Diglycidylderivate von cyclischen Alkylenharnstoffen, wie Ethylenharnstoff und 1,3-Propylenharnstoff, oder Hydantoinen, wie 5,5-Dimethylhydantoin, sind weitere geeignete derartige Verbindungen.

Poly(S-glycidyl)-Verbindungen sind z. B. die Di-S-Glycidylderivate von Dithiolen, wie Äthan-1,2-dithiol und Bis-(4-mercaptomethylphonyl)-ether.

Beispiele für Epoxidharze mit einer oder mehreren Gruppen der Formel 111, in welcher Q und Q₂ zusammen eine Gruppe -CH₂CH₂- oder -CH₂CH₂CH₂- bedeuten, sind Bis(2,3-epoxycyclopentyl)ether, 2,3-Epoxycyclopentylglycidylether, 1,2-Bis(2,3-epoxycyclopentyloxy)ethan, 3,4-Epoxy-6-methylcyclohexylmethyl-3',4'-epoxy-6'-methyicyclohe- xan-carboxylat und 2-(3,4-Epoxy)cyclohexyl-5,5-spiro(3',4'-epoxy)cyclohexan-dioxan.

Ebenfalls einsetzbar sind Epoxidharze, in welchen die Epoxidgruppen an Heteroatome verschiedener Art gebunden sind, oder in denen einige oder sämtliche Epoxidgruppen mittelständig sind, wie beispielsweise das N,N,O-Triglycidylderivat des 4-Aminophenols, N-Glycidyl-N'-(2-glycidyloxypropyl)-5,5-dimethylhydantoin, Vinylcyclohexendioxid, Limonendioxid und Dicyclopentadiendioxid.

Besonders bevorzugt setzt man als Komponente (c) gegebenenfalls vorverlängerte Diglycidylether von zweiwertigen Phenolen, vor allem 2,2-Bis(4-hydroxyphenyl)propan, 2,2-Bis(3,5-dibrom-4-hydroxyphenyl)propan, Bis(4-hydroxyphenyl)methan, Bis(4-hydroxycyclohexyl)methan oder 2,2-Bis(4-hydroxycyclohexyl)propan, Polyglycidylether von Novolaken, oder tetraglycidyliertes 4,4'-Diaminodiphenylmethan ein. Ganz besonders bevorzugt sind gegebenenfalls vorverlängerte Diglycidylether von Bisphenol A, Tetrabrom-Bisphenol A oder Bisphenol F, Polyglycidylether von Phenol-Formaldehyd- oder Kresol-Formaldehyd-Novolaken, oder Gemische davon, vor allem Bisphenol-A-diglycidylether mit einem mittleren Molekulargewicht von 600 bis 5 000 Dalton.

Als Härter (d) für Epoxidharze eignen sich an sich beliebige Epoxidharzhärter, wie z. B. Cyanamid, Dicyandiamid, Polycarbonsäuren, Polycarbonsäureanhydride, Polyamine, Polyaminoamide, Addukte aus Aminen und Polyepoxiden und Polyole.

Geeignete Polycarbonsäuren und ihre Anhydride sind z. B. Phthalsäureanyhdrid, Tetrahydro- und Hexahydrophthalsäureanhydrid, Methyltetrahydrophthalsäureanhydrid, Methylenendomethylentetrahydrophthalsäureanhydrid, Endomethylentetrahydrophthalsäureanhydrid, Hexachlorendomethylentetrahydrophthalsäureanhydrid, Trimellitsäureanhydrid, Pyromellitsäuredianhydrid, Maleinsäureanhydrid, Bernsteinsäureanhydrid, Nonenylbernsteinsäureanhydrid, Dodecenylbernsteinsäureanhydrid, Polysebacinsäurepolyanhydrid und Polyazelainsäurepolyanhydrid sowie die zu den oben genannten Anhydriden gehörenden Säuren..

Als Beispiele von Polyaminen, die sich als Härtungsmittel eignen, seien aliphatische, cycloaliphatische, aromatische und heterocyclische Polyamine, wie Ethylendiamin, Propan-1,2-diamin, Propan-1,3-diamin, N,N-Diethyleth- ylendiamin, Hexamethylendiamin, Diethylentriamin, Triethylentetramin, Tetraethylenpentamin, N-(2-Hydroxyethyl)-, N-(2-Hydroxypropyl)- und N-(2-Cyanethyl)diethylentriamin, 2,2,4- und 2,4,4-Trimethylhexan-1,6-diamin, m-Xylylendiamin, N,N-Dimethyl- und N,N-Diethylpropan-1,3-diamin, Bis(4-amino-cyclohexyl)methan, 2,2-Bis(4-aminocyclohexyl)propan, 2,2-Bis(4-amino-3-methyxyclohexyl)propan, 3-Aminomethyl-3,5,5-trimethylcyclohexylamin (Isophorondiamin), m- und p-Phenylendiamin, Bis(4-aminophenyl)methan, Bis(4-aminophenyl)sulfon. Anilin-Formaldehydharze und N-(2-Aminoethyl)piperazin genannt. Geeignete Polyaminoamide sind z. B. solche, die aus aliphatischen Polyaminen und dimerisierten oder trimerisierten ungesättigten Fettsäuren hergestellt sind.

Als Addukte aus Aminen und Polyepoxiden kommen z. B. Addukte aus aliphatischen oder cycloaliphatischen Diaminen, wie 1,6-Hexamethylendiamin, 2,2,4- und 2,4,4-Trimethylhexan-1,6-diamin oder Isophorondiamin und den oben genannten Diglycidylethern in Betracht.

Als Polyolhärter (d) kommen vor allem ein- oder mehrkernige aromatische Polyole, einschliesslich Novolake, in Betracht, wie Resorcin, Hydrochinon, 2,6-Dihydroxytoluol, Pyrogallol, 1,1,3-Tris(hydroxyphenyl)propan, Bis(4-hydroxyphenyl)methan, 2,2-Bis(4-hydroxyphenyl)propan, Bis(4-hydroxyphenyl)sulfon und 4,4'-Dihydroxybiphenyl sowie Novolake aus Formaldehyd oder Acetaldehyd und Phenol, Chlorphenol oder Alkylphenolen mit bis zu 9 C-Atomen im Alkyl, besonders Kresol- und Phenolnovolake.

Bevorzugte Härter sind Polycarbonsäureanhydride, wie Norbornendicarbonsäureanhydrid, Tetrahydro-, Hexahydro- und Methyltetrahydrophthalsäureanhydrid, sowie aromatische Polyamine, besonders Bis(4-aminophenyl)methan, Bis(4-aminophenyl)sulfon und m- oder p-Phenylendiamin.

Die Härter (d) werden in den in der Epoxidharztechnik üblichen Mengen eingesetzt, zweckmässig in solchen Mengen, dass auf ein Äquivalent OH- oder Glycidyloxygruppen etwa 0,7 bis 1,5 Äquivalente funktioneller Gruppen des Härters (d) kommen.

Als Härtungskatalysatoren (d) können ebenfalls an sich bekannte Verbindungen verwendet werden. Als Beispiele seien genannt: Komplexe von Aminen, besonders tertiären Aminen, wie Monoethylamin, Trimethylamin und Octyldimethylamin, mit Bortrifluorid oder Bortrichlorid, Asparaginsäuremonoester, wie der N-(3-Dimethylamin-propyl)-asparaginsäure-4-methylester, und insbesondere gegebenenfalls substituierte Imidazole, wie Imidazol, Benzimidazol, 1-Methylimidazol, 2-Äthyl-4-methylimidazol, 2-Vinylimidazol, 2-Phenylimidazol, 2-Phenyl-4-methylimidazol, 1-(2,6-Dichlorbenzoyl)-2-phenylimidazol und 1-(2,4,6-Trimethylbenzoyl)-2-phenylimidazol. Imidazole, besonders 2-Phenylimidazol und 2-Ethyl-4-methylimidazol, sind als Härtungskatalysatoren (d) bevorzugt.

Die erfindungsgemässen Gemische können zusätzlich zur Komponente (d) Härtungsbeschleuniger enthalten. Als Beschleuniger eignen sich z. B. tertiäre Amine, wie Benzyldimethylamin, Tris(dimethylaminomethyl)phenol, Hexamethylentetramin oder 1,6-Bis(dimethylamino)hexan; aromatische Carbonate, wie Diphenylcarbonat, und Harnstoffderivate, wie N-4-Chlorphenyl-N',N'-dimethylharnstoff (Monuron), N-3-Chlor-4-methylphenyl-N',N'-dimethylharnstoff (Chlortoluron), N-(2-Hydroxyphenyl)-N',N'-dimethylharnstoff und N-(2-Hydroxy-4-nitrophenyi)-N,N-dimethyiharnstoff. Tertiäre Amine, besonders Benzyldimethylamin, sind als Härtungsbeschleuniger (d) bevorzugt.

Die Komponente (d) und der Beschleuniger werden in den üblichen wirksamen, d. h. für die Härtung der erfindungsgemässen Gemische ausreichenden Mengen eingesetzt. Das Verhältnis der Komponente (d) zum Beschleuniger hängt von der Art der verwendeten Verbindungen, der erforderlichen Härtungsgeschwindigkeit und den im Endprodukt gewünschten Eigenschaften ab und kann vom Fachmann auf dem Gebiet der Epoxidharz-Härtung leicht ermittelt werden.

Die erfindungsgemässen Gemische können auch weitere bekannte übliche Zusatzstoffe enthalten. Beispiele für solche Zusatzstoffe sind Pigmente, Farbstoffe, Verstärkungsmaterialien, wie Glasfasern, Flammhemmer, reaktive Verdünner für die Epoxidharze, wie Phenyl- und Kresylglycidyläther, Butandioldiglycidyläther und Hexahydrophthalsäurediglycidyläther, Antistatika, Verlaufmittel, Trennmittel, Haftvermittler, Antioxidantien und Lichtschutzmittel.

Die erfindungsgemässen Gemische finden je nach Eigenschaften z. B. Anwendung als Klebstoffe oder zur Herstellung von Formkörpern, gehärteten Produkten, besonders von Giesskörpern, Laminaten und dünnen Beschichtungen (Filmen) und selbsttragenden Filmen. Hierbei werden übliche Formgebungsverfahren angewendet wie z. B. Spritzguss, Extrusion oder Formpressverfahren. Zum Aufbringen von Beschichtungen auf Oberflächen wird die erfindungsgemässe Beschichtung zweckmässig gelöst und nach der Beschichtung mittels üblicher Methoden das Lösungsmittel entfernt. Geeignete Lösungsmittel, die alleine oder in Gemischen eingesetzt werden können, sind z. B. Ketone, wie Dimethylketon, Diethylketon, Methylisobutylketon, Cyclohexanon, Cyclopentanon, Cycloheptanon, Isophoron, Methoxyhexanon, Acetonylaceton, Acetophenon, Benzylethylketon, 3,3,5-Trimethylcyclohexanon, Mesityloxyd; halogenierte Kohlenwasserstoffe wie Tetrachlorkohlenstoff, Chloroform, Methylenchlorid, Methylenbromid, Bromchlormethan, 1,2-Dichlorethan, 1,1,2-Trichlorethan, 1,1,2,2-Tetrachiorethan. 1,2,3-Trichlorpropan, Perchlorethylen; Alkohole wie Methanol, Ethanol, Propanol, Butanol, Hexanol, Cyclohexanol, Furfurylalkohol, Tetrahydrofurfurylalkohol, Benzylalkohol, monoalkylierte Glykole wie Methylglykol, Ethylglykol, Methyldiglykol, Ethyldiglykol, Butyldiglykol, Triethylenglykolmonomethyl-, monoethyl- oder monobutylether, Glykole wie Ethylen, Propylen- oder Butylenglykol und deren Oligomere wie Triethylenglykol; aliphatische und aromatische Kohlenwasserstoffe wie Pentan, Hexan, Cyclohexan, Methylcyclohexan, Benzol, Toluol oder Xylol, Ether wie Diethylether, Dibutylether, Tetrahydrofuran, Dioxan, Ethylenglykoldimethylether, Diethylenglykoldimethylether, Carbonsäureester wie Methyl-, Ethyl-, Propyl-, Butyl- und Isopropyl- sowie Phenylacetat, Propionsäuremethylester, Glykolsäurebutylester, Benzoesäuremethylester, Ethylglykolmono- oder -diacetat, Methyl- oder Ethylglykolsäureacetat; Lactone wie Butyro-, Valerolacton; Säureamide wie Dimethylformamid, Dimethylacetamid, Hexamethylphosphorsäuretriamid; Sulfone wie z. B. Dimethylsuffon, Dibutylsuffon oder Tetramethylensulfon.

Geeignete Trägermaterialien sind übliche Werkstoffe, die vorzugsweise elektrisch nicht leitend sind. Beispiele sind Papier, Holz, Kunststoffe, Glas, Keramik und Halbleiter.

Die Härtung der erfindungsgemässen Gemische die zusätzlich ein Epoxidharz als Bindemittel enthalten, erfolgt im allgemeinen durch Erhitzen auf Temperaturen zwischen 80 und 200°C, besonders 100 und 180°C. Dabei werden die Verbindungen der Formel 1 mit OH oder Glycidylgruppen in unzerstörter Form und feiner Verteilung in das Netzwerk der gehärteten Produkte einpolymerisiert, ohne dass dadurch die mechanischen Eigenschaften der gehärteten Produkte beeinträchtigt werden.

Es wurde überraschend gefunden, dass aus den erfindungsgemässen Mischungen bei Bestrahlung mit aktinischem Licht, besonders UV-Licht, eine Freisetzung von fein dispergiertem elementarem nullwertigem Palladium erfolgt. Als Lichtquellen eignen sich beispielsweise Xenonlampen, Argonlampen, Wolframlampen, Kohlelichtbögen, Metallhalogenid- und Metallichtbogenlampen, wie Niederdruck-, Mitteldruck- und Hochdruck-Quecksilberlampen, Argonionen-Laser, frequenzverdoppelte Nd-YAG-Laser (yttrium-aluminium garnet) und UV-Laser.

Die Bestrahlung kann auch durch eine Photomaske vorgenommen werden. Hierbei erhält man Muster aus nullwertigem Palladium.

Die nach dem Bestrahlen mit aktinischem Licht erhaltenen Überzüge oder Muster eignen sich vorzüglich für die stromlose Metallabscheidung, wobei elektrisch leitende metallische Überzüge oder Muster erhalten werden. Die stromlose Metallabscheidung kann mit an sich bekannten Metallisierungsbädern und nach üblichen Methoden durchgeführt werden. Als Metalle eignen sich beispielsweise Kupfer, Nickel, Kobalt, Silber und Zinn oder Kobalt-Phosphor- und Kobaft-Nickel-Legierungen.

Ein weiterer Gegenstand der Erfindung ist die Verwendung der erfindungsgemässen Mischungen zur stromlosen Metallabscheidung und ein Verfahren zur Metallisierung von Oberflächen eines elektrisch nicht leitenden Materials durch stromlose Metallabscheidung, dadurch gekennzeichnet dass man einen Formkörper, eine Schicht der erfindungsgemässen Mischung in Form eines selbsttragenden Filmes oder eine auf ein Trägermaterial aufgebrachte erfindungsgemässe Schicht bestrahlt und hierbei nullwertiges Palladium erzeugt, und danach durch stromlose Metallabscheidung in einem Metallabscheidungsbad eine Metallschicht aufbringt.

Mit dem erfindungsgemässen Verfahren können Muster mit hoher Auflösung erzielt werden. Solche Produkte können z. B. als gedruckte Schaltungen verwendet werden.

Die nachfolgenden Beispiele erläutern die Erfindung näher.

A) Herstellung von Palladiumkomplexen

### Beispiel a: Tris(dibanzalaceton-b(s-p,p'-glycidyl-äther)palladlum (I)

15 g PdC1₂ werden in einer Lösung aus 10,7 g NaCI in 65 ml Wasser unter kräftigem Rühren zum Sieden erhitzt, bis das Palladiumchlorid vollständig gelöst ist. Dann wird das Wasser abdestilliert. Der Rückstand wird in 200 ml Methanol aufgenommen und auf 60°C erwärmt. 105,9 g Dibenzalaceton-bis-p,p'-diglycidyläther und 42,8 g Natriumacetat - 3H₂0 werden zugesetzt und es werden nochmals 175 ml Methanol zugegeben. Nach weiteren 15 Minuten bei 60°C wird die Mischung abgekühlt. Es entsteht ein Niederschlag, der unter Argon abfiltriert und einmal mit 100 ml Methanol, dreimal mit je 100 ml Wasser und noch zweimal mit 100 ml Methanol gewaschen wird. Anschliessend wird das Produkt bei 50°C im Vakuum getrocknet. Zur völligen Entfernung von restlichem Dibenzalaceton-bis-p,p'-diglycidyläther werden die Kristalle nochmals in 700 ml Methanol suspendiert und unter Argon abfiltriert. Anschliessend wird im Vakuum getrocknet. Man erhält 100,7 violetter Kristalle (97 % der Theorie). Zersetzungsbereich: 120 - 160°C. Die Analyse ergibt für q einen Wert von 3,2.

### Beispiel b: Bis(dtbenzotacaton)palladium (II)

Die Herstellung erfolgt gemäss J. Chem. Soc. D1970, 1065.

### B) Appllkationsbslspiele

Beispiel 1: 25 g eines Polymeren aus 80 Mol- % N(5-Methyl-3-oxa-4-oxo-hexan-5-yl)dimethylmaleinimid (X) und 20 Mol- % Ethylacrylat werden in 140 ml Cyclohexanon gelöst und mit 7,11 g Komplex II versetzt. Aus der erhaltenen Lösung wird eine 25 µm dicke Schicht auf einer Polyesterfolie hergestellt und das Lösungsmittel im Umluftofen entfernt. Danach bestrahlt man unter einer Photomaske 100 Sekunden lang mit einer 440 W Mitteldruckquecksilberlampe. Nach der Belichtung wird in einem Kupferabscheidungsbad der Zusammensetzung 12 g/I CuSO₄ - 5H₂0, 8 g/I Formaldehyd, 20 g/1 Ethylendiamintetraessigsäure, 15 g/I NaOH und 1 g/l Octylphenolpolyethylenglykolether, behandelt. An den belichteten Stellen wird ein Bild aus Kupfer erhalten.

### Beispiel 2: Beispiel 1 wird wiederholt, jedoch mit Komplex I anstelle von Komplex II. Man erhält das gleiche Ergebnis.

Beispiel 3: Beispiel 1 wird wiederholt. Nach der Belichtung wird zusätzlich in 1,1,1-Trichlorethan entwickelt. Man erhält ein Reliefbild aus dem photopolymerisierten Polymer X, das durch Behandlung im Kupferabscheidungsbad verkupfert wird.

Beispiel 4: 0,75 g Komplex I werden mit 5 g eines mit Bisphenol-A vorverlängerten Bisphenol-A-diglycidylethers (Epoxidequivalentgewicht 0,69 Mol Epoxid/kg), 0,75 g Cis-Polybutadien (Mg - 25 000 Dalton, mit Carboxylgruppen funktionalisiert) und 0,75 g Norbornendicarbonsäureanhydrid in 15 ml Cyclohexanon gelöst. Aus dieser Lösung werden 15 µm dicke Filme auf eine Polyesterfolie aufgebracht, 1 Stunde bei 80°C im Umluftofen getrocknet und 3 Stunden bei 110°C gehärtet. Der gehärtete Film wird 200 Sekunden mit einer 5 kW Quecksilberlampe unter einer Photomaske bestrahlt. Nach der Behandlung im Kupferabscheidungsbad gemäss Beispiel 1 erhält man ein glänzendes Kupferbild.

## Patentansprüche

1. Mischung enthaltend
a) mindestens eine nichtflüchtige Substanz mit mindestens einer olefinischen Doppelbindung und
b) mindestens einen Palladiumkomplex der Formel 1 worin
R₁ HO-(-CₘH₂ₘ-O-)-ₙ, wobei m für eine Zahl von 2 - 6 und n für eine Zahl von 0 - 20 steht, -0-CH₂CHOHCH₂0H oder ist oder unabhängig die Bedeutung von R₂ hat und
R₂ ein Wasserstoffatom, C₁-₄-Alkyl, C₁₋₄-Alkoxy, Halogen, Cs-io-Aryl, C₇₋₈-Aralkyl oder C7-8-Alkaryl bedeuten,
R₃ ein Wasserstoffatom oder C₁-₄-Alkyl ist oder die beiden R₃ zusammen eine Polymethylenkette mit 2 - 4 C-Atomen bilden und
q eine rationale Zahl von 1 bis 3,5 darstellt.

2. Mischung nach Anspruch 1, worin in Formel 1 q eine rationale Zahl von 2 bis 3,5 bedeutet.

3. Mischung nach Anspruch 1, worin in Formel I R₂ und R₃ je ein Wasserstoffatom bedeuten.

4. Mischung nach Anspruch 1 worin in Formel I R₁ in p,p'-Stellung gebunden ist.

5. Mischung gemäss Anspruch 1, worin in Formel I R₁ für H, -OH oder steht.

6. Mischung gemäss Anspruch 1, worin das Gewichtsverhältnis von Komponente (a) zu Komponente (b) 100 : 1 bis 1 : 20 beträgt.

7. Mischung nach Anspruch 1, worin die Komponente a) ein Cs-C20-Alken, Cs-C12-Cycloalken, ein olefinisch ungesättigter Alkohol oder Amid mit 3 bis 12 C-Atomen. eine olefinische ungesättigte Carbonsäure oder Carbonsäurederivate mit 3 bis 30 C-Atomen, ein Polybutadien oder Polyisopren, ein ungesättigter Polyester oder ein Polymer mit olefinischen Seitengruppen ist.

8. Mischung nach Anspruch 7, worin die Komponente a) ein Acrylsäure- oder Methacrylsäureester oder -amid. ein gegebenenfalls C₁-C₄-alkylsubstituierter Maleinsäureester, -anhydrid. -imid oder -amid, ein Allylether oder Allylamid, ein Polymaleinsäureester, ein Polybutadien oder Polyisopren oder ein Polyolefin mit Dimethylmaleinimidgruppen als Seitengruppen ist.

9. Mischung nach Anspruch 7, worin Komponente a) ein mit Amino-, Hydroxyl- oder Carboxylgruppen funktionalisiertes Polybutadien oder Polyisopren mit einem Molekulargewicht von 5 000 - 40 000 ist.

10. Mischung nach Anspruch 1, dadurch gekennzeichnet, dass zusätzlich c) ein Bindemittel enthalten ist.

11. Mischung nach Anspruch 10, dadurch gekennzeichnet, dass 0,1 bis 30 Gew.-% der Komponente a), 0.1 bis 30 Gew.-% der Komponente b) und c) 99,8 bis 40 Gew. % Bindemittel enthalten sind.

12. Mischung nach Anspruch 10, worin das Bindemittel c) ein duroplastisches oder thermoplastisches Polymer ist.

13. Mischung nach Anspruch 10, worin das Bindemittel c) ein Epoxidharz, ein ungesättigter Polyester, ein Polyacrylat oder -methacrylat, ein Polyimid, ein Polyurethan, ein Polyolefin, ein Polyamid oder ein Polyester ist.

14. Mischung nach Anspruch 11, worin das Bindemittel c) ein Epoxidharz oder ein Epoxidharzgemisch und d) einen hitzeaktivierbaren Härter und/oder einen Härtungskatalysator enthält.

15. Mischung nach Anspruch 14, worin die Epoxidgruppen enthaltende Substanz c) ein Bisphenol-A-diglycidylether mit einem mittleren Molekulargewicht von 600 bis 5 000 Dalton und der Härter d) ein Polycarbonsäureanhydrid oder ein aromatisches Polyamin ist.

16. Verfahren zur Metallisierung von Oberflächen eines elektrisch nicht leitenden Materials durch stromlose Metallabscheidung, dadurch gekennzeichnet, dass man einen Formkörper, eine Schicht der Mischung gemäss Anspruch 1 in Form eines selbsttragenden Filmes oder eine auf ein Trägermaterial aufgebrachte Schicht gemäss Anspruch 1 bestrahlt und hierbei nullwertiges Palladium erzeugt, und danach durch stromlose Metallabscheidung in einem Metallabscheidungsbad eine Metallschicht aufbringt.

17. Verfahren gemäss Anspruch 16, bei dem man durch eine Photomaske bestrahlt und bei der Metallisierung ein Bild erzeugt.

18. Verwendung der Mischung gemäss Anspruch 1 zur stromlosen Metallabscheidung.

## Claims

1. A mixture which contains
a) at least one non-volatile substance containing at least one olefinic double bond and
b) at least one palladium complex of formula I wherein
R₁ is HO-(-CₘH₂m-O-)-n, in which m is a number from 2 to 6 and n is a number from 0 to 20, or is -0-CH₂CHOHCH₂0H or or has, independently, the meaning of R₂ and
R₂ is a hydrogen atom, C₁-C₄alkyl, C₁-C₄alkoxy, halogen, C₆-C₁₀aryl,C₇-C₈aralkyl or C₇-C₈alkaryl,
R₃ is a hydrogen atom or C₁-C₄alkyl, or both substituents R₃ taken together form a polymethylene chain containing 2 to 4 carbon atoms and

q is a rational number from 1 to 3.5.

2. A mixture according to claim 1, wherein q in formula I is a rational number from 2 to 3.5.

3. A mixture according to claim 1, wherein each of R₂ and R₃ in formula I is a hydrogen atom.

4. A mixture according to claim 1, wherein R₁ in formula I is attached in the p,p'-position.

5. A mixture according to claim 1, wherein R₁ in formula I is H, -OH, or

6. A mixture according to claim 1, wherein the weight ratio of component (a) to component (b) is in the range from 100 : 1 to 1 : 20.

7. A mixture according to claim 1, wherein component (a) is a Os-C₂oalkene, a C₅-C₁₂cycloalkene, an olefinically unsaturated alcohol or amide containing 3 to 12 carbon atoms, an olefinically unsaturated carboxylic acid or carboxylic acid derivative containing 3 to 30 carbon atoms, a polybutadiene or polyisoprene, an unsaturated polyester or a polymer containing olefinic side groups.

8. A mixture according to claim 7, wherein component (a) is an acrylate, methacrylate, acrylamide or methacrylamide; or a maleate, maleic anhydride, maleimide or maleamide, each unsubstituted or substituted by C₁-C₄alkyl; or an allyl ether or allylamide, a polymaleate, a polybutadiene or polyisoprene or a polyolefin containing dimethyl maleimide groups as side groups.

9. A mixture according to claim 7, wherein component (a) is a polybutadiene or polyisoprene which is functionalised with amino, hydroxyl or carboxyl groups and has a molecular weight in the range from 5 000 to 40 000.

10. A mixture according to claim 1, which additionally contains (c) a binder.

11. A mixture according to claim 10, which contains 0.1 to 30 % by weight of component (a), 0.1 to 30 % by weight of component (b) and 99.8 to 40 % by weight of binder (c).

12. A mixture according to claim 10, wherein the binder (c) is a duroplastic or thermoplastic polymer.

13. A mixture according to claim 10, wherein the binder (c) is an epoxy resin, an unsaturated polyester, a polyacrylate or polymethacrylate, a polyimide, a polyurethane, a polyolefin, a polyamide or a polyester.

14. A mixture according to claim 11, wherein the binder (c) contains an epoxy resin or an epoxy resin mixture and (d) a thermoactivatable hardener and/or a hardening catalyst.

15. A mixture according to claim 14, wherein the epoxide group-containing substance (c) is a bisphenol A diglycidyl ether with an average molecular weight of 600 to 5 000 daltons and the hardener (d) is a polycarboxylic anhydride or an aromatic polyamine.

16. A process for metallising surfaces of an electrically non-conductive material by metal deposition without current, which process comprises irradiating a moulded article, a layer of the mixture according to claim 1 in the form of an unsupported film or a layer which has been applied to a carrier material according to claim 1, to liberate zero-valent palladium, and subsequently applying a metallic layer by metal deposition without current in a metal deposition bath.

17. A process according to claim 16, in which irradiation is effected through a photomask and an image is produced during metallisation.

18. Use of the mixture according to claim 1 for metal deposition without current.

## Revendications

1. Mélange contenant
a) au moins une substance non volatile comportant au moins une double liaison oléfinique, et
b) au moins un complexe de palladium de formule I: dans laquelle
R₁ représente HO-(-CₘH₂ₘ-O-)-ₙ. où m est un nombre valant 2 à 6 et n est un nombre valant 0 à 20, -O-
CH₂CHOHCH₂OH ou , ou bien R₁ a, indépendamment, le sens de R₂, et
R₂ représente un atome d'hydrogène, un groupe alkyle en Ci à C₄, un groupe alcoxy en Ci à C₄, un atome d'halogène,
un groupe aryle en Ce à C_{10,} un groupe aralkyle en C₇ ou Ce ou un groupe alcaryle en C₇ ou C₈,
R₃ représente un atome d'hydrogène ou un groupe alkyle en Ci à C₄, ou bien les deux R₃ forment ensemble une chaîne polyméthylénique ayant 2 à 4 atomes de carbone, et
q est un nombre rationnel valant 1 à 3,5.

2. Mélange selon la revendication 1, dans lequel, dans la formule I, q est un nombre rationnel valant 2 à 3,5.

3. Mélange selon la revendication 1, dans lequel, dans la formule I, R₂ et R₃ représentent chacun un atome d'hydrogène.

4. Mélange selon la revendication 1, dans lequel, dans la formule I, R₁ est fixé en position p,p'.

5. Mélange selon la revendication 1, dans lequel, dans la formule I, R₁ représente H, -OH ou

6. Mélange selon la revendication 1, dans lequel le rapport pondéral du composant (a) au composant (b) se situe entre 100: 1 et 1 : 20.

7. Mélange selon la revendication 1, dans lequel le composant a) est un alcène en C₅ à C₂o, un cycloalcène en à C₁₂, un alcool ou amide à insaturation oléfinique comportant 3 à 12 atomes de carbone, un acide carboxylique ou dérivé d'acide carboxylique à insaturation oléfinique comportant 3 à 30 atomes de carbone, un polybutadiène ou un polyisoprène, un polyester insaturé ou un polymère comportant des groupes oléfiniques latéraux.

8. Mélange selon la revendication 7, dans lequel le composant a) est un ester ou amide d'acide acrylique ou d'acide méthacrylique, un ester, anhydride, imide ou amide d'acide maléique portant éventuellement comme substituant un groupe alkyle en Ci à C₄, un éther-oxyde allylique ou un amide d'allyle, un poly(ester d'acide maléique), un polybutadiène ou un polyisoprène ou bien une polyoléfine comportant des groupes diméthylmaléimide comme groupes latéraux.

9. Mélange selon la revendication 7, dans lequel le composant a) est un polybutadiène ou polyisoprène, comportant un ou deux groupes amino, hydroxyles ou carboxyles comme groupes fonctionnels et ayant un poids moléculaire de 5 000 à 40 000.

10. Mélange selon la revendication 1, caractérisé en ce qu'il contient en outre un liant c).

11. Mélange selon la revendication 10, caractérisé en ce qu'il contient 0,1 à 30 en poids du composant a), 0,1 à 30 en poids du composant b) et 99,8 à 40 % en poids de liant c).

12. Mélange selon la revendication 10, dans lequel le liant c) est un polymère thermodurcissable ou thermoplastique.

13. Mélange selon la revendication 10, dans lequel le liant c) est une résine époxyde, un polyester insaturé, un polyacrylate ou polyméthacrylate, un polyimide, un polyuréthanne, une polyoléfine, un polyamide ou un polyester.

14. Mélange selon la revendication 11, dans lequel le liant c) contient une résine époxyde ou un mélange de résines époxydes ainsi que d) un durcisseur activable par la chaleur et/ou un catalyseur de durcissement.

15. Mélange selon la revendication 14, dans lequel la substance c) contenant les groupes époxydes est un éther-oxyde diglycidylique de bisphénol A ayant un poids moléculaire moyen de 600 à 5 000 daltons, et le durcisseur d) est un anhydride d'acide polycarboxylique ou une polyamine aromatique.

16. Procédé pour la métallisation de surfaces d'une matière non conductrice de l'électricité, par dépôt d'un métal sans passage d'un courant électrique, procédé caractérisé en ce qu'on soumet un objet moulé, une couche du mélange selon la revendication 1 sous forme d'une pellicule se supportant d'elle-même ou une couche selon la revendication 1, appliquée sur une matière de support, à irradiation que l'on obtient ainsi du palladium de valence nulle, puis l'on applique une couche de métal, par dépôt de métal sans passage de courant électrique dans un bain de dépôt de métal.

17. Procédé selon la revendication 16, dans lequel on effectue l'irradiation à travers un photomasque (ou photoréserve) et l'on obtient une image ou un tracé lors de la métallisation.

18. Utilisation du mélange selon la revendication 1 pour un dépôt de métal sans passage d'un courant électrique.
